# EUROPÄISCHE PATENTSCHRIFT

(11) **EP 1 097 042 B1**
(45) Veröffentlichungstag und Bekanntmachung des Hinweises auf die Patenterteilung: **09.07.2003**
(21) Anmeldenummer: 00940147.2
(22) Anmeldetag: 22.04.2000
(51) Int. Cl.: B41F 19/06, B44C 1/17

(54) **VERFAHREN ZUR BEREICHSWEISEN ÜBERTRAGUNG DER DEKORLAGE EINER TRANSFERFOLIE AUF EIN SUBSTRAT SOWIE HIERFÜR GEEIGNETE TRANSFERFOLIE**
METHOD FOR APPLYING BY SECTIONS THE DECORATIVE LAYER OF A TRANSFER FILM ON A SUBSTRATE AND APPROPRIATE TRANSFER FILM
PROCEDE POUR L'APPLICATION PAR ZONES DE LA COUCHE DECORATIVE D'UN FILM DE TRANSFERT SUR UN SUBSTRAT, ET FILM DE TRANSFERT ADEQUAT

(30) Priorität: 10.05.1999 DE 19921579
(43) Veröffentlichungstag der Anmeldung: 09.05.2001
(73) Patentinhaber: LEONHARD KURZ GMBH & CO., 90763 Fürth (DE)
(72) Erfinder: WEBER, Klaus, D-90513 Zirndorf (DE); BREHM, Ludwig, D-91325 Adelsdorf (DE)
(74) Vertreter: LOUIS- PÖHLAU- LOHRENTZ
(86) Internationale Anmeldenummer: DE0001302
(87) Internationale Veröffentlichungsnummer: WO00068013

(56) Entgegenhaltungen:
- EP-A- 0 965 446
- WO-A-96/37368
- DE-A- 4 307 487
- DE-C- 4 313 521
- US-A- 5 731 064
- PATENT ABSTRACTS OF JAPAN vol. 1996, no. 08, 30. August 1996 (1996-08-30) & JP 08 101629 A (TOPPAN PRINTING CO LTD), 16. April 1996 (1996-04-16)

## Beschreibung

Die Erfindung betrifft ein Verfahren zur bereichsweisen Übertragung der eine durch Strahlungsenergie aktivierbare Kleberschicht umfassenden Dekorlage einer Transferfolie von einem Trägerfilm für die Dekorlage auf ein Substrat unter Verwendung eines ggf. beheizten Prägewerkzeuges, wobei die Kleberschicht vor Einlauf der Transferfolie in das Prägewerkzeug zumindest teilweise aktiviert wird.

Ausserdem ist Gegenstand der Erfindung eine Transferfolie zur Verwendung in dem erfindungsgemässen Übertragungsverfahren, welche auf einem Trägerfilm eine aus mehreren Schichten bestehende, unter Einwirkung von Druck und ggf. Wärme bereichsweise auf ein Substrat übertragbare Dekorlage aufweist, deren dem Trägerfilm abgekehrte Oberfläche von einer durch Strahlungsenergie aktivierbaren Kleberschicht gebildet ist, und die eine Absorptionsschicht umfasst, welche die eine Aktivierung der Kleberschicht bewirkende Strahlungsenergie absorbiert.

Beim Übertragen der Dekoriage einer Transferfolie auf ein Substrat ist es erforderlich, dass der Kleber hinreichend aktiviert wird, um eine ausreichende Haftung der Dekorlage auf dem Substrat zu erreichen. Die für die Aktivierung der Kleberschicht erforderliche Zeit bestimmt dabei ganz massgeblich die Durchlaufgeschwindigkeit der entsprechenden Applikationsmaschinen.
Um die Maschinengeschwindigkeit zu erhöhen, ist es aus der WO 96/37368 bereits bekannt, die wärmeaktivierbare Kleberschicht der Dekorlage einer Prägefolie vor dem eigentlichen Prägevorgang vorzuheizen, um so die Kleberschicht wenigstens teilweise zu aktivieren. Die Übertragung der Dekorlage auf das Substrat erfolgt bei dem bekannten Verfahren - wie üblich - in den Bereichen, in denen das Prägewerkzeug auf die Prägefolie einwirkt, wobei gemäss der WO 96/37368 vorgesehen ist, dass auch das Prägewerkzeug beheizt wird. Diese Vorgehensweise gestattet zwar höhere Maschinengeschwindigkeiten. Es besteht jedoch die Gefahr, dass beispielsweise dann, wenn der Kleber zu stark vorgeheizt wird, die saubere, bereichsweise Ausprägung der Dekorlage auf das Substrat Schwierigkeiten bereitet, weil die Dekorlage nicht nur in den Bereichen, in denen das Prägewerkzeug auf sie wirkt, an dem Substrat haftet, sondern eventuell auch ausserhalb dieser Bereiche, wenn der Kleber bereits eine hinreichend hohe Haftwirkung besitzt. Dieses Problem kann insbesondere bei vergleichsweise dicken Dekorlagen oder Dekorlagen auftreten, die eine verhältnismässig hohe mechanische Stabilität besitzen, beispielsweise eine Metallisierung zeigen.

Aus der EP 0 741 370 B1 ist ein Verfahren zum Aufbringen eines Sicherheitselementes auf ein Substrat bekannt, bei dem die Kleberschicht mit dem Substrat in Kontakt gebracht und durch Zufuhr von Energie durch den Schichtverbund, d.h. die Dekorlage hindurch, lokal erwärmt wird, wodurch erreicht werden soll, dass die Dekorlage nur an den erwärmten Stellen auf dem Substrat haftet, ohne dass irgendwelche Strukturen der Dekortage zerstört werden. Zur Energiezufuhr werden gemäss der EP 0 741 370 B1 entweder Laserstrahlung oder Lichtquellen verwendet. Ein Laserstrahl kann entsprechend dem gewünschten Muster geführt werden. Bei Verwendung von Lichtquellen wird entweder auf Masken oder auf die Belichtung mit adressierbaren Arrays aus Laser- oder Leuchtdioden zurückgegriffen. Dieses bekannte Verfahren hat sicherlich den Vorteil, dass eine sehr saubere, trotzdem nur bereichsweise Übertragung der Dekorlage einer Transferfolie vom Trägerfilm der Transferfolie auf ein Substrat möglich ist, wobei im Sinne einer Schonung der eventuellen Strukturen in der Dekorlage weitgehend auf die Anwendung von Druck beim Übertragen auf das Substrat verzichtet wird. Ein Nachteil der bekannten Vorgehensweise ist jedoch darin zu sehen, dass mit verhältnismässig niedrigen Arbeitsgeschwindigkeiten gerechnet werden muss. Bei Einsatz von Masken oder Dioden-Arrays ist es unter Umständen sogar erforderlich, die Transferfolie und das Substrat schrittweise zu bewegen, damit die Maske bzw. das Array während der für die Aktivierung der Kleberschicht erforderlichen Zeit gegenüber der Transferfolie stillsteht.

Aus der DE-A 4 307 487 ist eine Heissprägefolie und ein Verfahren zu deren Herstellung bekannt. Die bekannte Heissprägefolie weist eine ganzflächige Dekorschicht sowie ebenfalls eine ganzflächige Kleberschicht auf. Um jedoch nur eine bereichsweise Übertragung der Dekorschicht auf das Substrat zu erreichen, ist der Kleberschicht in bereichsweisen Blindzonen das zum Verbinden mit einem Werkstück erforderliche Haftungsvermögen entzogen, wobei die Blindzonen in unterschiedlicher Weise erzeugt werden können, beispielsweise durch eine die entsprechende Seite der Kleberschicht bedeckende Trennschicht oder durch ausgehärtete Bereiche der Kleberschicht.

In der DE-C 43 13 521 wird ein Dekorationsschichtaufbau und eine einen solchen Schichtaufbau aufweisende Heissprägefolie beschrieben, wobei an der inneren Oberfläche einer Decklackschicht zumindest bereichsweise eine beugungsoptisch wirksame, räumliche Struktur vorgesehen ist, die wiederum in Bereichen mit einer Dekorlackschicht versehen wird, bevor eine die räumliche Struktur optisch gut sichtbar machende reflektierende Schicht angebracht wird. Hierdurch wird bei dem fertigen Produkt der Eindruck erweckt, als ob die räumliche Struktur nur bereichsweise vorhanden sei.

In der nicht vorveröffentlichten EP-A 0 965 446 ist ein Verfahren zur bereichsweisen Übertragung der eine durch Strahlungsenergie aktivierbare Kleberschicht umfassenden Dekorlage einer Transferfolie von einem Trägerfilm für die Dekorlage auf ein Substrat unter Verwendung eines Prägewerkzeuges beschrieben, wobei die Kleberschicht vor Einlauf der Transferfolie in das Prägewerkzeug nur in den Flächenbereichen mittels Strahlungsenergie aktiviert wird, in denen die Dekorlage mittels des Prägewerkzeuges auf das Substrat übertragen werden soll.

Der Erfindung liegt nun die Aufgabe zugrunde, ein Verfahren und eine zur Durchführung dieses Verfahrens geeignete Transferfolie vorzuschlagen, bei denen einerseits die Möglichkeit besteht, durch Voraktivierung der Kleberschicht die Maschinengeschwindigkeit zu steigern, gleichzeitig aber gewährleistet ist, dass eine saubere Übertragung der Dekorlage der Transferfolie auch nur in den Bereichen erfolgt, die tatsächlich transferiert werden sollen.

Zur Lösung dieser Aufgabe wird erfindungsgemäss ein Verfahren der eingangs erwähnten Art vorgeschlagen, bei dem die Kleberschicht nur in den Flächenbereichen mittels Strahlungsenergie aktiviert wird, in denen die Dekorlage mittels Prägewerkzeugs auf das Substrat übertragen werden soll, und bei dem weiter eine Transferfolie verwendet wird, deren Dekorlage nur in den auf das Substrat zu übertragenden Flächenbereichen eine Absorptionsschicht aufweist, die die eine Aktivierung der Kleberschicht bewirkende Strahlungsenergie absorbiert..

Im Gegensatz zu der Lehre der WO 96/37368, bei der die Vorheizung der Kleberschicht der Transferfolie vor Einlauf in das Prägewerkzeug im wesentlichen ganzflächig erfolgt, wird gemäss vorliegender Erfindung vorgeschlagen, die Vorheizung - ähnlich dem grundsätzlichen Vorschlag der EP 0 741 370 B1 - nur bereichsweise vorzunehmen, wobei jedoch wichtig ist, dass tatsächlich eine Vorheizung vor Eintritt in das Prägewerkzeug stattfindet. Es wird also bei dem Verfahren gemäss der Erfindung nicht nur mit Aktivierung des Klebers sondern gleichzeitig auch mittels eines entsprechenden Prägewerkzeuges, d.h. unter Anwendung entsprechenden Drucks, gearbeitet. Aufgrund der zusätzlichen Anwendung von Druck kann sehr häufig erreicht werden, dass bereits eine vergleichsweise geringe Strahlungsenergie ausreicht, um den Kleber so weit vorzuaktivieren, dass die Maschinengeschwindigkeit wesentlich erhöht werden kann. Gleichzeitig wird durch die bereichsweise Voraktivierung der Kleberschicht sichergestellt, dass eine saubere, bereichsweise Prägung erfolgt, weil die Arbeitsbedingungen leicht derart gewählt werden können, dass die Dekorfolie über die Kleberschicht nur dort am Substrat haftet, wo die Kleberschicht auch tatsächlich vorgeheizt wurde.

Die Transferfolie ist hierbei so ausgebildet, dass sie in den zu übertragenden Flächenbereichen eine zusätzliche Schicht, nämlich die Absorptionsschicht umfasst. Lediglich im Bereich dieser Absorptionsschicht, die die Strahlungsenergie entsprechend aufnimmt - und natürlich an die Kleberschicht übertragen muss - erfolgt dann eine Voraktivierung der Kleberschicht, wobei auf diese Weise ohne besonderen apparativen Aufwand erreicht werden kann, dass tatsächlich nur in den gewünschten Bereichen die Kleberschicht voraktiviert wird. Insbesondere kann auf die Verwendung von speziell geführten Laserstrahlen, sowie Masken oder Dioden-Arrays, die gemäss der EP 0 741 370 B1 vorgesehen sind, erfindungsgemäss verzichtet werden.

Die Wirkung der bereichsweisen Aktivierung kann bei einer Transferfolie, deren Dekorlage bereichsweise mit einer Absorptionsschicht versehen ist, noch verbessert werden, wenn die die Kleberschicht aktivierende Strahlungsenergie nur in den Flächenbereichen auf die Dekorlage einwirkt, die zur Übertragung auf das Substrat bestimmt sind, wobei die die Kleberschicht aktivierende Strahlungsenergie vorteilhafterweise über eine Maske od.dgl. nur auf die auf das Substrat zu übertragenden Flächenbereiche der Dekorlage und Kleberschicht einwirkt.

Grundsätzlich sind alle möglichen Arten der Aktivierung der Kleberschicht denkbar. Besonders günstig und damit in der Praxis wohl von besonderer Bedeutung dürfte jedoch eine Vorgehensweise sein, bei der eine mittels Wärmestrahlung aktivierbare Kleberschicht verwendet wird, d.h. ein sog. Heiss-Schmelzkleber, der unter Wärmeeinwirkung erweicht und klebrig wird.

Insbesondere bei Verwendung einer wärmeaktvierbaren Kleberschicht kann es günstig sein, zur Aktivierung Laserstrahlung zu verwenden, wobei die Laserstrahlung ggf. den zu übertragenden Flächenbereichen entsprechend ablenkbar sein kann. Die Verwendung von Laserstrahlung bietet den Vorteil, dass sich kurze Erwärmungszeiten erreichen lassen, wenn die einwirkende Laserenergie hoch genug ist.

Schliesslich ist nach dem erfindungsgemässen Verfahren vorgesehen, dass die Kleberschicht der Dekorlage vor Eintritt der Transferfolie in das Prägewerkzeug nur voraktiviert wird und zur vollständigen Aktivierung der Kleberschicht ein beheiztes Prägewerkzeug dient. Diese Verfahrensweise gestattet verhältnismässig hohe Maschinengeschwindigkeiten. Dabei kann das Prägewerkzeug sowohl gross- oder ganzflächig wirken, als auch nur in den Bereichen, in denen die die Dekorlage bildenden Schichten auf das Substrat übertragen werden sollen.

Gegenstand der Erfindung ist weiterhin eine Transferfolie, vorzugsweise eine Heissprägefolie, die für das vorstehend erläuterte Verfahren geeignet ist. Diese Transferfolie, welche auf einem Trägerfilm eine aus mehreren Schichten bestehende, unter Einwirkung von Druck und ggf. Wärme bereichsweise auf ein Substrat übertragbare Dekorlage aufweist, deren dem Trägerfilm abgekehrte Oberfläche von einer durch Strahlungsenergie aktivierbaren Kleberschicht gebildet ist und die eine Absorptionsschicht umfasst, welche die eine Aktivierung der Kleberschicht bewirkende Strahlungsenergie absorbiert, zeichnet sich erfindungsgemäss dadurch aus, dass die Absorptionsschicht nur in vorgegebenen, zur Übertragung auf das Substrat bestimmten Flächenbereichen vorgesehen ist.

Die Besonderheit der Transferfolie gemäss der Erfindung liegt also darin, dass in der Dekorlage nur bereichsweise eine Absorptionsschicht vorhanden ist, die dazu dient, zur Aktivierung der Kleberschicht dienende Strahlungsenergie zu absorbieren und auf diese Weise für eine Aktivierung der Kleberschicht nur in den zu übertragenden Flächenbereichen zu sorgen.

Bei Verwendung einer derartigen Transferfolie in dem eingangs erläuterten Verfahren lässt sich besonders leicht eine saubere Abgrenzung der zu übertragenden Bereiche der Dekorlage erreichen. Die Transferfolie gemäss der Erfindung kann auch verwendet werden, indem beispielsweise die Kleberschicht ausschliesslich über die Absorptionsschicht aktiviert wird. In einer derartigen Transferfolie lassen sich verhältnismässig fein strukturierte Bereiche mit der Absorptionsschicht ausrüsten. Auch bei grossflächiger Bestrahlung und Verwendung grossflächiger Prägewerkzeuge erreicht man dann trotzdem, dass tatsächlich nur die der Absorptionsschicht zugeordneten Bereiche der Dekorlage auf das Substrat übertragen werden. Es lässt sich bei Verwendung einer Transferfolie gemäss der Erfindung somit der mit der EP 0 741 370 B1 angestrebte Effekt mit sehr einfachen Mitteln erreichen, wobei insbesondere nicht jeweils eine Anpassung der für die Übertragung der Dekorlage auf das Substrat verwendeten Prägevorrichtung an die spezielle Gestaltung der zu übertragenden Bereiche der Dekorlage erforderlich ist.

Um eine besonders gute Einwirkung der in der Absorptionsschicht aufgenommenen Strahlungsenergie auf die Kleberschicht zu erreichen, ist es zweckmässig, wenn die Absorptionsschicht unmittelbar anschliessend an die Kleberschicht der Dekorlage vorgesehen ist.

Verständlicherweise entsprechen die Pigmente oder sonstigen Zusätze, die die Absorptionsschicht enthalten muss, um die Strahlungsenergie entsprechend absorbieren zu können, nicht immer den Forderungen hinsichtlich der graphischen oder optischen Gestaltung der Dekorlage. Wenn mit Wärmestrahlung, z.B. IR-Strahlung, gearbeitet wird, enthält die Absorptionsschicht im allgemeinen dunkle, optisch nicht ansprechende Pigmente od. dgl.. Hier ist es günstig, wenn die Dekorlage auf der zum Trägerfilm weisenden Seite der Absorptionsschicht eine diese nach der Übertragung der Dekorlage auf ein Substrat abdeckende, undurchsichtige Dekorschicht aufweist, die zweckmässig eine, vorzugsweise eine beugungsoptisch wirksame Struktur aufweisende Reflexionsschicht, insbesondere eine Metallschicht, ist. Vor allem bei Vorhandensein einer eine beugungsoptisch wirksame Struktur aufweisenden Reflexionsschicht lassen sich sehr interessante gestalterische Lösungen verwirklichen.

Es kann günstig sein, wenn die zum Trägerfilm weisende Oberfläche der Dekorlage von einer transparenten Schutzlackschicht gebildet ist, d.h. mit anderen Worten die Reflexionsschicht durch eine solche Schutzlackschicht abgedeckt ist. Eine derartige Schutzlackschicht verbessert die mechanische Beständigkeit und schützt insbesondere eventuell vorhandene beugungsoptisch wirksame, d.h. sehr feine Strukturen.

In der Vielzahl der Anwendungsfälle einer Transferfolie gemäss der Erfindung wird es zweckmässig sein, wenn die Absorptionsschicht Wärmestrahlung absorbiert, während die Kleberschicht von einem wärmeaktivierbaren, für die von der Absorptionsschicht aufgenommene Wärmestrahlung durchlässigen Material gebildet ist. Diese Ausbildung ist vor allem dann günstig, wenn auf der im Gebrauch sichtbaren Seite der Dekorlage eine Reflexionsschicht vorhanden ist, die ein Eindringen der zur Aktivierung dienenden Strahlung verhindert.

Wenn in einem solchen Fall die Kleberschicht für die von der Absorptionsschicht aufgenommene Wärmestrahlung durchlässig ist, kann die Bestrahlung der Transferfolie von der Kleberseite her erfolgen. Dies hat auch den Vorteil, dass die Strahlung dann nicht durch den Trägerfilm unnötigerweise geschwächt wird. Die Ausbildung mit einer transparenten Kleberschicht und einer hiervon getrennten Absorptionsschicht bringt darüberhinaus den technologischen Vorteil, dass durch die möglicherweise in der Absorptionsschicht vorhandenen Zusätze die Klebewirkung der Kleberschicht nicht beeinträchtigt wird.

In der praktischen Umsetzung erscheint es zweckmässig, wenn die Absorptionsschicht von einer die zur Aktivierung der Kleberschicht dienende Strahlungsenergie absorbierende Pigmente enthaltenden Lackschicht gebildet ist. Als Pigmente kommen beispielsweise Russ, schwarze bzw. dunkle Pigmente etc. in Betracht. Bei Verwendung einer wärmeaktivierbaren Kleberschicht wird sinnvollerweise mit Infrarot-Strahlung zur Aktivierung gearbeitet, wobei dann die Ausbildung vorzugsweise derart ist, dass die Absorptionsschicht Infrarot-Strahlung einer Wellenlänge absorbiert, für die die Kleberschicht durchlässig ist.

Weitere Merkmale, Einzelheiten und Vorteile der Erfindung ergeben sich aus der folgenden Beschreibung bevorzugter Ausführungsbeispiele der Transferfolie sowie des Verfahrens anhand der Zeichnung.

Es zeigen -:
- Figur 1a: einen schematischen Schnitt durch einen Teil einer Transferfolie;
- Figur 1b: schematisch und im Schnitt den Übertragungsvorgang unter Verwendung einer Folie gemäss Figur 1a;
- Figur 2a bis 2c: schematisch anhand eines Teilschnitts durch eine Transferfolie ein spezielles Herstellungsverfahren und
- Figur 3: schematisch Vorrichtung und Verfahren beim Übertragen der Dekorlage von einer Transferfolie auf ein Substrat.

Bei der in Figur 1a schematisch gezeigten Transferfolie handelt es sich um eine Folie, die in ihrem grundsätzlichen Aufbau einer üblichen Heissprägefolie entspricht, wie sie beispielsweise zur Erzeugung von Sicherheitsmerkmalen auf Banknoten, Wertpapieren od.dgl. verwendet werden kann, wobei zu diesem Zweck die Heissprägefolie einerseits eine Metallisierung sowie andererseits eine beugungsoptisch wirksame räumliche Struktur aufweist.

Die Transferfolie gemäss Figur 1a umfasst in üblicher Weise einen Trägerfilm 1, beispielsweise einen Polyesterfilm einer Stärke zwischen 10 und 25 µm. Auf diesem Trägerfilm 1 befindet sich eine an sich bekannte Ablöseschicht 2, die, insbesondere bei Hitzeeinwirkung, die Ablösung der insgesamt mit 3 bezeichneten Dekorlage von dem Trägerfilm 1 erleichtern soll. Die Ablöseschicht 2 ist üblicherweise vollflächig aufgebracht.

Die Dekorlage 3 besteht bei dem dargestellten Ausführungsbeispiel aus vier Schichten, nämlich einer transparenten Schutzlackschicht 4, einer auf diese üblicherweise aufgedampften Metallschicht 5, einer bereichsweise vorgesehenen Absorptionsschicht 6 sowie einer aktivierbaren Kleberschicht 7, wobei angenommen werden soll, dass es sich bei der Kleberschicht 7 um eine Heissklebeschicht handelt. Die Schutzlackschicht 4 sowie die Heissklebeschicht 7 und die Metallisierung 5 sind in dem Ausführungsbeispiel der Figur 1a jeweils ganzflächig vorgesehen.

Wie bereits erwähnt, handelt es sich bei der Folie gemäss Figur 1a um eine beispielsweise zur Herstellung von Sicherheitselementen dienende Folie. Zu diesem Zweck ist die Folie in den Bereichen der Absorptionsschicht 6 mit einer beugungsoptisch wirksamen, räumlichen Struktur 8 versehen.

Die Folie gemäss Figur 1, die auch in Figur 1b eingesetzt ist, wird wie folgt hergestellt:

Auf den Trägerfilm 1 wird zuerst die vollflächige Ablöseschicht 2 in einer Schichtstärke von ca. 0,01 bis 0,1 µm in einem Druck- oder Streichverfahren aufgebracht.

Anschliessend wird die Schutzlackschicht 4 ebenfalls vollflächig sowie in einer Schichtstärke von 0,8 bis 2,5 µm, vorzugsweise 1,2 bis 1,7 µm, aufgetragen.

Der transparente Schutzlack 4 hat die Eigenschaft, dass er sich mittels geeigneter Prägewerkzeuge, sog. Matrizen, entsprechend strukturieren lässt. Als nächster Schritt wird somit die räumliche Struktur 8 in einem Repliziervorgang in die freie Oberfläche des Schutzlacks 4 eingeprägt. Entsprechende beugungsoptisch oder diffraktiv wirksame Strukturen sind allgemein bekannt und beispielsweise in der EP 0 741 370 B1 erläutert.

Nach Einbringung der räumlichen Stuktur 8 wird dann die gesamte freie Oberfläche der Schutzlackschicht 4 mit einer Metallisierung 5 versehen. Im allgemeinen erfolgt eine Vakuumbedampfung mit Aluminium bei Schichtstärken von 5 bis 200 nm.

Nach der Aufdampfung der Metallisierung 5 wird dann in den Bereichen, in denen die Dekorlage 3 auf ein Substrat übertragen werden soll, auf die Metallisierung 5 die nur bereichsweise vorgesehene Absorptionsschicht 6 aufgebracht. Zweckmässig handelt es sich bei der Absorptionsschicht um einen aktivierbaren Dekorlack, der in einer Schichtstärke von 0,8 bis 2,8 µm, vorzugsweise von etwa 1,5 µm, aufgetragen wird. Es ist zweckmässig, die Absorptionsschicht 6 registerhaltig zu der Strukturierung 8 aufzubringen, wie dies in Figur 1a angedeutet ist.

Als letzter Schritt erfolgt dann der vollflächige Auftrag der Kleberschicht 7, wobei zweckmässig ein für Infrarot-Strahlung durchsichtiges Material für die Kleberschicht 7 verwendet wird, sofern die Absorptionsschicht 6 in der Lage ist, Infrarot-Strahlung entsprechend zu absorbieren. Die Kleberschicht 7 wird in einer Schichtstärke von 2 bis 10 µm, vorzugsweise von 3 bis 5 µm, aufgetragen.

Die einzelnen Schichten können wie folgt zusammengesetzt sein:

### Beispiel

| **Ablöseschicht 2 (Schichtstärke ca. 0,01 bis 0,1 µm)** | |
|---|---|
| Ehtanol | 100 g |
| Toluol | 900 g |
| Esterwachs (Tropfpunkt 90 °C) | 3g |

| **Schutzlackschicht 4 (Schichtstärke 0,8 bis 2,5 µm, vorzugsweise 1,2 bis 1,7 µm)** | |
|---|---|
| MEK | 400 g |
| Toluol | 150 g |
| Cyclohexanon | 200 g |
| Cellulosenitrat (niedrigviskos, 65 % in Alk.) | 140 g |
| Butyl-/Methylmethacrylat (d = 1,05 g/cm3, | 100 g |
| Säurezahl 7 bis 9 mg KOH/g) | |

| **Absorptionsschicht 6 (Schichtstärke 0,8 bis 2,8 µm, vorzugsweise 1,5 µm)** | |
|---|---|
| MEK | 270 g |
| Toluol | 360 g |
| Aceton | 150 g |
| PVC/PVAC-Mischpolymerisat (K-Wert: 43) | 135 g |
| Hochmolekul. Dispergier-Additiv | 13 g |
| Kieselsäure | 4 g |
| Extender (Aluminiumsilikat) | 22 g |
| IR-aktivierbares Pigment (Flammruss, Pigment Black 7) | 46 g |

| **Kleberschicht 7 (Schichtstärke 2,0 bis 10,0 µm, vorzugsweise 3,0 bis 5,0 µm)** | |
|---|---|
| MEK | 280 g |
| Toluol | 350 g |
| PVC/PVAC-Copolymer (Fp. 80 °C) | 210 g |
| Thermoplastisches Polyurethan (d = 1,18 g/cm3) | 130 9 |
| Kieselsäure, hydrophobiert (Partikelgrösse ca. 10 µm) | 60 g |

Die Absorptionsschicht 6 der Transferfolie gemäss Figur 1a hat die Aufgabe, auf die Dekorlage 3 der Folie auftreffende Strahlungsenergie (schematisch durch die Pfeile 9 angedeutet) zu absorbieren und die dann gespeicherte Strahlungsenergie an die Kleberschicht 7 in den an die Absorptionsschicht 6 anschliessenden Bereichen 10 abzugeben, um auf diese Weise den Kleber 7 in den Bereichen 10 zu aktivieren bzw. zumindest vorzuaktivieren, so dass nach Bestrahlung der Dekorlage 3 entsprechend den Pfeilen 9 die Kleberschicht 7 in den Bereichen 10 bereits klebrig ist.

In der schematischen Darstellung der Figur 1b ist gezeigt, wie eine Folie gemäss Figur 1a auf ein Substrat 11 übertragen werden kann. Dabei ist aus Gründen der Einfachheit nicht gezeigt, in welcher Weise die Transferfolie an die zu dekorierende Oberfläche 12 des Substrates 11 angelegt wird. Dies kann beispielsweise mittels einer beheizten oder unbeheizten Prägewalze geschehen, die auf jeden Fall einen grossflächigen Andruck bewirken kann.

Vor dem Anlegen der Transferfolie 1, 3 an die Oberfläche 12 des Substrates 11 wird die Dekorlage 3 der Transferfolie entsprechend der Darstellung in Figur 1 mit Strahlungsenergie beaufschlagt, die in der Absorptionsschicht 6 absorbiert wird und die Kleberschicht 7 in den Bereichen 10 zumindest voraktiviert.

Dies hat den Effekt, dass, wie in der rechten Hälfte von Figur 1 b dargestellt, die Kleberschicht 7 in den aktivierten Bereichen 10 auf der Oberfläche 12 des Substrates 11 haftet und dadurch gleichzeitig ein Anhaften der entsprechenden Absorptionsschicht 6, der räumlichen Struktur 8 mit der Metallisierung 5 sowie der Schutzlackschicht 4 in dem zugehörigen Bereich an dem Substrat 11 bewirkt.

Die Bereiche der Dekorlage 3 dagegen, die nicht mit den voraktivierten Bereichen 10 der Kleberschicht 7 übereinstimmen, werden nicht an der Oberfläche 12 des Substrates 11 festgehalten. Wenn dann der Trägerfilm 1 über einen Ablösefinger 13 von dem Substrat 11 weggeführt wird, bleibt die Dekorlage 3 ausserhalb der Bereiche 10 über die Ablöseschicht 2 an dem Trägerfilm 1 haften und wird so von dem Substrat 11 in Form der Dekorlagen-Reste 14 abgeführt. Man erhält somit ein nur bereichsweise an der Oberfläche 12 entsprechend mit der Dekorlage 3 versehenes Substrat 11.

In der Figur 2c ist eine im wesentlichen der Figur 1a entsprechende Heissprägefolie gezeigt, die sich allerdings von der Transferfolie gemäss Figur 1a dadurch unterscheidet, dass die Metallisierung 5' nur in den Bereichen vorhanden ist, in denen sich auch eine räumliche Struktur 8' befindet. Es handelt sich also bei der Folie gemäss Figur 2c um eine sog. teilmetallisierte Folie. Auch die Folie gemäss Figur 2c umfasst einen Trägerfilm 1', eine Ablöseschicht 2', eine transparente Schutzlackschicht 4', eine nur bereichsweise vorgesehene Absorptionsschicht 6' und eine ganzflächige Kleberschicht 7'. Die Folie gemäss Figur 2c ist infolge ihrer Teilmetallisierung nur in den Bereichen der räumlichen Struktur 8' für bestimmte Anwendungsgebiete besonders geeignet. Beispielsweise ist es möglich, die Teilmetallisierung so auszubilden, dass nach Aufbringung der Dekorlage 3' der Folie der Figur 2c auf ein Substrat einerseits der durch die räumliche Strukturierung 8' erzeugte optische Effekt, beispielsweise ein holographischer Effekt oder ein Farbwechseleffekt, gut sichtbar ist, andererseits jedoch der von der Substratoberfläche gebildete Untergrund und dessen Musterung noch erkennbar bleiben. Man kann auf diese Weise z.B. ein Photo, alphanumerische Angaben od.dgl. auf dem Substrat noch erkennen, obwohl im gleichen Bereich die teilmetallisierte Dekorlage 3' vorhanden ist.

Die Herstellung der Transferfolie, insbesondere Heissprägefolie, der Figur 2c erfolgt unter Verwendung eines speziellen Lackes für die Absorptionsschicht 6'. Bei dem Ausführungsbeispiel der Figur 2 hat die Absorptionsschicht 6' nämlich gleichzeitig die Funktion eines Resistlackes, der ein Abätzen der Metallschicht 5 in den nicht von der Absorptionsschicht 6' bedeckten Bereichen gestattet.

Bei der Herstellung der Folie gemäss Figur 2c wird, wie in Figur 2a veranschaulicht, in Übereinstimmung mit dem Herstellungsverfahren der Folie gemäss Figur 1a zuerst auf einen Trägerfilm 1' ähnlicher Stärke und Ausbildung, wie in Zusammenhang mit Figur 1a erwähnt, eine Ablöseschicht 2' in der üblichen Schichtstärke von 0,01 bis 0,1 µm aufgebracht. Dann erfolgt der vollflächige Auftrag des Schutzlackes 4', ggf. die Replikation der Struktur 8' und schliesslich die Metallisierung durch Vakuumbedampfung mit Aluminium, alles wie in Verbindung mit Figur 1a beschrieben.

Auf die Metallisierung 5 wird dann nur in den Bereichen, in denen die Metallschicht 5' erhalten bleiben soll, die Absorptionsschicht 6' entsprechend der in Verbindung mit Figur 1a gegebenen Erläuterung aufgedruckt.

Die Absorptionsschicht 6' ist so zusammengesetzt, dass sie sich für einen anschliessenden Ätzvorgang eignet. Nach entsprechendem Härten der Absorptionsschicht 6' werden dann die nicht von der als Resistlack dienenden Absorptionsschicht 6' bedeckten Bereiche der Aluminiumschicht bzw. Metallisierung 5 abgeätzt. Zum Ätzen kann ein Bad aus 5%iger Natronlauge mit einer Badtemperatur von 20 bis 50 °C verwendet werden. Der Ätzvorgang ist in Figur 2b durch die Pfeile 15 angedeutet.

Nach dem Abätzen des Metalles in den Bereichen 16 zwischen den strukturierten Bereichen 8' bzw. den von der Absorptionsschicht 6' bedeckten Bereichen wird die entsprechende Oberfläche der Folie gewaschen, getrocknet und dann die vollflächige Klebeschicht 7' aufgebracht.

Grundsätzlich ist es selbstverständlich möglich, die Zusammensetzung der verschiedenen Schichten, nämlich der Ablöseschicht 2, der Schutzlackschicht 4, der Absorptionsschicht 6 sowie der Kleberschicht 7, in Anpassung an die jeweiligen Einsatzzwecke zu wählen und zu variieren. Allerdings ist darauf hinzuweisen, dass die im Beispiel genannten Zusammensetzungen der verschiedenen Schichten auch herangezogen werden können, wenn die Absorptionsschicht entsprechend Figur 2a bis 2c gleichzeitig die Funktion eines Resistlackes für das Abätzen der Metallisierung übemehmen soll. Es kann also unterstellt werden, dass die verschiedenen Schichten 2, 2'; 4, 4'; 6, 6' und 7, 7' in den Ausführungsbeispielen der Figur 1a sowie 2a bis 2c andererseits im wesentlichen identisch zusammengesetzt sind.

Die Anwendung der Folie des zweiten Ausführungsbeispiels gemäss Figur 2c entspricht im wesentlichen der anhand der Figur 1b beispielhaft geschilderten Verwendungsweise der Folie der Figur 1a.

Anhand der Figur 3 soll nun nochmals erläutert werden, wie Vorrichtungen zum Applizieren entsprechender Transferfolien auf ein Substrat im Prinzip aufgebaut sein können.

Bei der in Figur 3 gezeigten Vorrichtung handelt es sich um eine Vorrichtung zur kontinuierlichen Dekoration eines Substrats, beispielsweise einer Papierbahn 17, die von einer nicht gezeigten Vorratsrolle oder als Bogen von einem Stapel in Richtung des Pfeiles 18 einem Spalt 19 zwischen einer Gegendruckwalze 20 und dem eigentlichen, angenommen vollflächigen Prägezylinder 21, der beispielsweise auf eine Temperatur von 80 bis 120 °C beheizt sein kann, zugeführt wird.

In den Spalt 19 wird gleichzeitig eine Transferfolie 22 eingeführt, die in Pfeilrichtung 23 von einer ebenfalls in Figur 3 nicht dargestellten Vorratsrolle abgewickelt wird.

Die Dekorlage 3, 3' der Transferfolie 22 wird im Spalt 19 unter der Wirkung des Prägezylinders 21 sowie der Gegendruckwalze 20 gegen das Substrat, beispielweise die Papierbahn 17, angedrückt und, sofern die Kleberschicht der Transferfolie 22 entsprechend aktiviert ist, auf die zur Transferfolie 22 weisende Oberfläche der Papierbahn 17 übertragen.

Nach dem Spalt 19 wird dann der Trägerfilm 1, 1' unter Zuhilfenahme eines Ablösefingers 13 (sh. Figur 1b) von dem Substrat 17 weggeführt, wobei die Dekorlage 3, 3' in den Bereichen, in denen eine entsprechende Aktivierung der Kleberschicht 7, 7' erfolgt ist, an dem Substrat 17 haftet, während in den dazwischenliegenden Bereichen die Dekorlage 3, 3' an dem Trägerfilm 1, 1' haften bleibt und mit diesem abgezogen wird, so dass eine entsprechende bereichsweise Dekoration der Substratoberfläche erfolgt (sh. Figur 1b).

Bisher wird bei der bereichsweisen Übertragung einer Dekoriage von einer Transferfolie auf ein Substrat im allgemeinen so vorgegangen, dass der Prägezylinder in den Bereichen, in denen die Vorlage auf das Substrat übertragen werden soll, entsprechend vorspringende Strukturen oder Musterungen aufweist. Die Vorheizung der Transferfolie 22 kann, wie dies in der WO 96/37368 beschrieben ist, vor dem Einlaufen in den Prägespalt 19 mittels entsprechender Strahler erfolgen.

Auch bei der Vorrichtung gemäss Figur 3 sind derartige Strahler 24a bzw. 24b vorgesehen. Bei den Strahlem handelt es sich zweckmässigerweise um Infrarot-Strahler, wobei sich in der Praxis gezeigt hat, dass beispielsweise Doppelstrahler der Type SMBG 2600/150 G der Firma Heraeus/Hanau sehr geeignet sind, deren beide Kanäle beheizt und mit einem Goldreflektor versehen sind. Die Leistung der Strahler kann beispielsweise bei ca. 1.000 W liegen.

Um eine entsprechende Voraktivierung der Kleberschicht mit einer Zusammensetzung gemäss dem oben erläuterten Ausführungsbeispiel zu erreichen, wir man die Strahler günstigerweise in einem Abstand von 20 bis 40 mm von der Transferfolie anbringen, und zwar auf der die Dekorlage 3, 3' tragenden Seite der Folie. Nachdem die Kleberschicht 7, 7' für Infrarot-Strahlung transparent ist, kann auf diese Weise, auch wenn eine teilweise oder vollständige Metallisierung vorgesehen ist, erreicht werden, dass ein sehr hoher Anteil der Strahlung in der Absorptionsschicht 6 absorbiert wird. Der genaue Abstand der IR-Strahler von der Transferfolie muss anhand geeigneter Versuche - abhängig von der genauen Zusammensetzung der Kleberschicht und der Oberflächenbeschaffenheit des zu dekorierenden Substrates - festgestellt werden.

Wie Figur 3 zeigt, sind zwei IR-Strahler 24a und 24b hintereinander (in Laufrichtung der Transferfolie 22) vorgesehen, wobei die Anordnung zweckmässig derart ist, dass der zweite Strahler 24b sich in einem Abstand a von 40 bis 70 mm vom Spalt 19 zwischen dem Prägezylinder 21 und der Gegendruckwalze 20 befindet. Der erste Strahler 24a sollte zweckmässigerweise in einem Abstand b von ca. 40 mm in Bewegungsrichtung der Transferfolie 22 vor dem zweiten Strahler 24b angeordnet sind.

Versuche haben gezeigt, dass mit einer prinzipiell der Darstellung in Figur 3 entsprechenden Vorrichtung und unter Verwendung der Schichtzusammensetzungen gemäss dem obigen Beispiel sowie bei Einsatz und Anbringung der Strahler 24a und 24b in der geschilderten Weise sich sehr gute Ergebnisse bei der Übertragung einer Dekorlage 3, 3' auf ein Substrat erzielen lassen. Es können insbesondere verhältnismässig hohe Arbeitsgeschwindigkeiten von bis zu 120 m/min bei Verwendung eines vollflächigen, auf 120 °C beheizten Prägerades erreicht werden. Ein weiterer Vorteil ist dabei, dass eine Ablösung des Trägerfilms 1, 1' mit den Resten der Dekorlage 3,3' von dem Substrat ohne vorherige Abkühlung, d.h. ohne den Einsatz einer besonderen Kühlwalze, möglich ist.

In Abwandlung des vorstehend Beschriebenen wäre es denkbar, bei dem Ausführungsbeispiel der Figur 3 mit einem entsprechend strukturierten Prägezylinder zu arbeiten, der nur in den zu übertragenden Bereichen auf die Dekorlage einwirkt.

## Patentansprüche

1. Verfahren zur bereichsweisen Übertragung der eine durch Strahlungsenergie aktivierbare Kieberschicht (7, 7') umfassenden Dekorlage (3, 3') einer Transferfolie (1, 3; 22) von einem Trägerfilm (1, 1') für die Dekorlage (3, 3') auf ein Substrat (17) unter Verwendung eines ggf. beheizten Prägewerkzeuges (20, 21), wobei die Kleberschicht (7, 7') vor Einlauf der Transferfolie (1, 3; 22) in das Prägewerkzeug (20, 21) nur in den Flächenbereichen (10, 10') mittels Strahlungsenergie (9) aktiviert wird, in denen die Dekorlage (3, 3') mittels des Prägewerkzeuges auf das Substrat (11; 17) übertragen werden soll; und wobei weiter eine Transferfolie (1, 3) verwendet wird, deren Dekorlage (3, 3') nur in den auf das Substrat (11, 17) zu übertragenden Flächenbereichen (10, 10') eine Absorptionsschicht (6, 6') aufweist, die die eine Aktivierung der Kleberschicht (7, 7') bewirkende Strahlungsenergie (9) absorbiert.

2. Verfahren nach Anspruch 1,
**dadurch gekennzeichnet,**
**dass** die die Kleberschicht (7, 7') aktivierende Strahlungsenergie (9) nur in den Flächenbereichen (10) auf die Dekorlage (3) einwirkt, die zur Übertragung auf das Substrat (11, 17) bestimmt sind.

3. Verfahren nach Anspruch 1 oder 2,
**dadurch gekennzeichnet,**
**dass** eine mittels Wärmestrahlung aktivierbare Kleberschicht (7, 7') verwendet wird.

4. Verfahren nach einem der vorhergehenden Ansprüche,
**dadurch gekennzeichnet**
**dass** die Kleberschicht (7, 7') der Dekorlage (3, 3') vor Eintritt der Transferfolie (1, 3; 22) in das Prägewerkzeug (20, 21) nur voraktiviert wird und zur vollständigen Aktivierung der Kleberschicht ein beheiztes Prägewerkzeug (21) dient.

5. Transferfolie zur Verwendung in dem Übertragungsverfahren nach einem der vorhergehenden Ansprüche 1 bis 4, welche auf einem Trägerfilm (1,1') eine aus mehreren Schichten (4, 5, 6, 7) bestehende unter Einwirkung von Druck und ggf. Wärme bereichsweise auf ein Substrat (11, 17) übertragbare Dekorlage (3, 3') aufweist, deren dem Trägerfilm (1, 1') abgekehrte Oberfläche von einer durch Strahlungsenergie aktivierbaren Kleberschicht (7, 7') gebildet ist und die eine Absorptionsschicht (6, 6') umfasst, welche die eine Aktivierung der Kleberschicht (7, 7') bewirkende Strahlungsenergie (9) absorbiert,
**dadurch gekennzeichnet ,**
**dass** die Absorptionsschicht (6, 6') nur in vorgegebenen, zur Übertragung auf das Substrat (11, 17) bestimmten Flächenbereichen (10, 10') vorgesehen ist.

6. Transferfolie nach Anspruch 5,
**dadurch gekennzeichnet,**
**dass** die Absorptionsschicht (6, 6') unmittelbar anschliessend an die Kleberschicht (7, 7') vorgesehen ist.

7. Transferfolie nach Anspruch 5 oder 6,
**dadurch gekennzeichnet,**
**dass** die Dekorlage (3, 3') auf der zum Trägerfilm (1, 1') weisenden Seite der Absorptionsschicht (6, 6') eine diese nach Übertragung der Dekorlage (3, 3') auf ein Substrat (11, 17) abdeckende undurchsichtige Dekorschicht (5, 5') aufweist.

8. Transferfolie nach Anspruch 7,
**dadurch gekennzeichnet,**
**dass** die Dekorschicht (3, 3') eine, vorzugsweise eine beugungsoptisch wirksame Strukur (8, 8') aufweisende Reflexionsschicht (5, 5'), insbesondere eine Metallschicht, ist.

9. Transferfolie nach einem der Ansprüche 5 bis 8,
**dadurch gekennzeichnet,**
**dass** die zum Trägerfilm (1, 1') weisende Oberfläche der Dekorlage (3, 3') von einer transparenten Schutzlackschicht (4, 4') gebildet ist.

10. Transferfolie nach einem der Ansprüche 5 bis 9,
**dadurch gekennzeichnet,**
**dass** die Absorptionsschicht (6, 6') Wärmestrahlung absorbiert, während die Kleberschicht (7, 7') von einem wärmeaktivierbaren, für die von der Absorptionsschicht (6, 6') aufgenommene Wärmestrahlung durchlässigen Material gebildet ist.

11. Transferfolie nach einem der Ansprüche 5 bis 10,
**dadurch gekennzeichnet,**
**dass** die Absorptionsschicht (6, 6') von einer die zur Aktivierung der Kleberschicht (7, 7') dienende Strahlungsenergie (9) absorbierende Pigmente enthaltenden Lackschicht gebildet ist.

12. Transferfolie nach Anspruch 10 oder 11,
**dadurch gekennzeichnet,**
**dass** die Absorptionsschicht (6, 6') Infrarot-Strahlung einer Wellenlänge absorbiert, für die die Kleberschicht (7, 7') durchlässig ist.

13. Transferfolie nach einem der Ansprüche 10 bis 12,
**dadurch gekennzeichnet,**
**dass** die Absorptionsschicht (6, 6') Wärmestrahlung, inbesondere Infrarot-Strahlung, absorbierende Pigmente, vorzugsweise Russ oder sonstige dunkle Pigmente, enthält.

## Claims

1. Method for transferring sections of a decorative layer (3, 3') comprising an adhesive layer (7, 7') that can be activated by radiated energy, of a transfer film (1, 3; 22) from a carrier film (1, 1') for the decorative layer (3, 3') to a substrate (17) by using an embossing tool (20, 21), heated if appropriate, the adhesive layer (7, 7') being activated by means of radiant energy (9) before the transfer film (1, 3; 22) runs into the embossing tool (20, 21), only in the regions (10, 10') of the surface in which the decorative layer (3, 3') is to be transferred to the substrate (11; 17) by means of the embossing tool, and in addition a transfer film (1, 3) being used whose decorative layer (3, 3') has an absorption layer (6, 6'), which absorbs the radiant energy (9) effecting activation of the adhesive layer (7, 7'), only in the regions (10, 10') of the surface which are to be transferred to the substrate (11, 17).

2. Method according to Claim 1, **characterized in that** the radiant energy (9) activating the adhesive layer (7, 7') acts on the decorative layer (3) only in the regions (10) of the surface which are intended to be transferred to the substrate (11, 17).

3. Method according to Claim 1 or 2, **characterized in that** an adhesive layer (7, 7') that can be activated by means of thermal radiation is used.

4. Method according to one of the preceding claims, **characterized in that** the adhesive layer (7, 7') of the decorative layer (3, 3') is only preactivated before the transfer film (1, 3; 22) enters the embossing tool (20, 21), and a heated embossing tool (21) is used for the complete activation of the adhesive layer.

5. Transfer film for use in the transfer method according to one of the preceding Claims 1 to 4, which, on a carrier film (1, 1'), has a decorative layer (3, 3') which comprises a plurality of the layers (4, 5, 6, 7) and of which sections can be transferred to a substrate (11, 17) under the action of pressure and, if appropriate, heat, the surface of the said decorative layer (3, 3') that faces away from the carrier film being formed by an adhesive layer (7, 7') that can be activated by radiant energy and comprising an absorption layer (6, 6') which absorbs the radiant energy (9) effecting activation of the adhesive layer (7, 7'), **characterized in that** the absorption layer (6, 6') is provided only in predefined regions (10, 10') of the surface that are intended to be transferred to the substrate (11, 17).

6. Transfer film according to Claim 5, **characterized in that** the absorption layer (6, 6') is provided immediately adjacent to the adhesive layer (7, 7').

7. Transfer film according to Claim 5 or 6, **characterized in that** on the side of the absorption layer (6, 6') which points towards the carrier film (1, 1'), the decorative layer (3, 3') has an opaque decorative layer (5, 5') which covers the said absorption layer (6, 6') after the decorative layer (3, 3') has been transferred to a substrate (11, 17).

8. Transfer film according to Claim 7, **characterized in that** the decorative layer (3, 3') is a reflective layer (5, 5') preferably exhibiting a structure (8, 8') which is optically active in defraction, in particular a metal layer.

9. Transfer film according to one of Claims 1 to 8, **characterized in that** the surface of the decorative layer (3, 3') which points towards the carrier film (1, 1') is formed by a transparent protective varnish layer (4, 4').

10. Transfer film according to one of Claims 5 to 9, **characterized in that** the absorption layer (6, 6') absorbs thermal radiation, while the adhesive layer (7, 7') is formed from a material which can be activated by heat and is transparent to the thermal radiation absorbed by the absorption layer (6, 6').

11. Transfer film according to one of Claims 5 to 10, **characterized in that** the absorption layer (6, 6') is formed by a varnish layer which contains pigments that absorb the radiant energy (9) serving to activate the adhesive layer (7, 7').

12. Transfer film according to one Claim 10 or 11, **characterized in that** the absorption layer (6, 6') absorbs infrared radiation at a wavelength to which the adhesive layer (7, 7') is transparent.

13. Transfer film according to one of Claims 10 to 12, **characterized in that** the absorption layer (6, 6') contains pigments that absorb thermal radiation, in particular infrared radiation, preferably carbon black or other dark pigments.

## Revendications

1. Procédé pour le transfert sur un substrat (17) par zones de la couche décorative (3, 3'), comprenant une couche adhésive (7, 7') activable par énergie de rayonnement, d'un film de transfert (1, 3 ; 22) à partir d'un film de support (1, 1') pour la couche décorative (3, 3') en utilisant un outil à marquer (20, 21) éventuellement chauffé, la couche adhésive (7,7') n'étant activée, au moyen d'une énergie de rayonnement (9) avant l'arrivée du film de transfert (1, 3 ; 22) dans l'outil à marquer (20, 21) que dans les zones de surface (10, 10') dans lesquelles la couche décorative (3, 3') doit être transférée sur le substrat (11 ; 17) au moyen de l'outil à marquer, et en outre un film de transfert (1, 3) étant utilisé dont la couche décorative (3, 3') présente une couche absorbante (6, 6') seulement sur les zones de surface (10, 10') à transférer sur le substrat (11, 17), couche qui absorbe l'énergie de rayonnement (9) qui déclenche une activation de la couche adhésive (7, 7').

2. Procédé selon la revendication 1,
**caractérisé en ce que**
l'énergie de rayonnement (9) qui active la couche adhésive (7, 7') n'exerce une action sur la couche décorative (3) que dans les zones de surface (10) qui sont destinées au transfert sur le substrat (11, 17) .

3. Procédé selon la revendication 1 ou 2,
**caractérisé en ce qu'**
on utilise une couche adhésive (7, 7') qui peut être activée par rayonnement thermique.

4. Procédé selon l'une quelconque des revendications précédentes,
**caractérisé en ce que**
la couche adhésive (7, 7') de la couche décorative (3, 3') est seulement pré-activée avant l'entrée du film de transfert (1, 3 ; 22) dans l'outil à marquer (20, 21), et **en ce qu'**un outil à marquer (21) chauffé sert pour l'activation complète de la couche adhésive.

5. Film de transfert pour utilisation dans le procédé de transfert selon l'une quelconque des revendications précédentes 1 à 4 qui présente sur un film de support (1, 1') une couche décorative (3, 3') composée de plusieurs couches (4, 5, 6, 7) qui peut être transférée par zones sur un substrat (11, 17) par l'action de pression et éventuellement de chaleur, couche dont la surface opposée au film de support (1, 1') est formée comme une couche adhésive (7, 7') -qui peut être activée par une énergie de rayonnement et qui comprend une couche absorbante (6, 6'), laquelle absorbe une énergie de rayonnement (9) qui déclenche une activation de la couche adhésive (7, 7'), **caractérisé en ce que** la couche absorbante (6, 6') n'est prévue que sur des zones de surface (10, 10') pré-définies destinées au transfert sur le substrat (11, 17).

6. Film de transfert selon la revendication 5,
**caractérisé en ce que**
la couche absorbante (6, 6') est prévue comme étant directement en contact à la couche adhésive (7, 7').

7. Film de transfert selon la revendication 5 ou 6,
**caractérisé en ce que**
la couche décorative (3, 3') présente, sur le côté de la couche absorbante (6, 6') orienté vers le film de support (1, 1'), une couche décorative (5, 5') opaque qui recouvre celle-ci après transfert de la couche décorative (3, 3') sur le substrat (11, 17).

8. Film de transfert selon la revendication 7,
**caractérisé en ce que**
la couche décorative (3, 3') est une couche réfléchissante (5, 5') qui présente de préférence une structure (8, 8') agissant par diffraction optique, en particulier une couche métallique.

9. Film de transfert selon l'une quelconque des revendications 5 à 8,
**caractérisé en ce que**
la surface de la couche décorative (3, 3') orientée vers le film de support (1, 1') est formée par une couche transparente (4, 4') de vernis protecteur.

10. Film de transfert selon l'une quelconque des revendications 5 à 9,
**caractérisé en ce que**
la couche absorbante (6, 6') absorbe le rayonnement thermique, alors que la couche adhésive (7, 7') est formée d'un matériau thermoactif et perméable au rayonnement thermique reçu par la couche absorbante (6, 6').

11. Film de transfert selon l'une quelconque des revendications 5 à 10,
**caractérisé en ce que**
la couche absorbante (6, 6') est formée par une couche de vernis qui contient des pigments absorbant l'énergie de rayonnement (9) qui sert à l'activation de la couche adhésive (7, 7').

12. Film de transfert selon la revendication 10 ou 11,
**caractérisé en ce que**
la couche absorbante (6, 6') absorbe le rayonnement infrarouge d'une longueur d'onde à laquelle la couche adhésive (7, 7') est perméable.

13. Film de transfert selon l'une quelconque des revendications 10 à 12,
**caractérisé en ce que**
la couche absorbante (6, 6') contient des pigments, de préférence du noir de carbone ou tout autre pigment foncé, qui absorbent le rayonnement thermique, en particulier le rayonnement infrarouge.
